# EUROPÄISCHE PATENTSCHRIFT

(11) **EP 1 564 308 B1**
(45) Veröffentlichungstag und Bekanntmachung des Hinweises auf die Patenterteilung: **30.08.2006**
(21) Anmeldenummer: 05100655.9
(22) Anmeldetag: 01.02.2005
(51) Int. Cl.: C22C 21/08

(54) **Gussbauteil aus einer Aluminiumlegierung**
Casting of an aluminium alloy
Pièce coulée en alliage d'aluminium

(30) Priorität: 11.02.2004 CH 1952004
(43) Veröffentlichungstag der Anmeldung: 17.08.2005
(73) Patentinhaber: ALUMINIUM RHEINFELDEN GmbH, 79618 Rheinfelden (DE)
(72) Erfinder: Koch, Hubert, 79618, Rheinfelden (DE); Franke, Rüdiger, 79539, Lörrach (DE)
(74) Vertreter: Wiedmer, Edwin

(56) Entgegenhaltungen:
- WO-A-00/43560
- US-A- 3 868 250
- PATENT ABSTRACTS OF JAPAN Bd. 1996, Nr. 10, 31. Oktober 1996 (1996-10-31) & JP 08 165539 A (NIPPON LIGHT METAL CO LTD), 25. Juni 1996 (1996-06-25)
- PATENT ABSTRACTS OF JAPAN Bd. 1998, Nr. 10, 31. August 1998 (1998-08-31) & JP 10 130768 A (FURUKAWA ELECTRIC CO LTD:THE;KAWASAKI STEEL CORP), 19. Mai 1998 (1998-05-19)
- PATENT ABSTRACTS OF JAPAN Bd. 1998, Nr. 09, 31. Juli 1998 (1998-07-31) & JP 10 110232 A (FURUKAWA ELECTRIC CO LTD:THE;KAWASAKI STEEL CORP), 28. April 1998 (1998-04-28)
- PATENT ABSTRACTS OF JAPAN Bd. 2003, Nr. 09, 3. September 2003 (2003-09-03) & JP 2003 129156 A (KOBE STEEL LTD), 8. Mai 2003 (2003-05-08)

## Beschreibung

Die Erfindung betrifft ein Gussbauteil aus einer Aluminiumlegierung mit guter Warmfestigkeit.

Für thermisch beanspruchte Bauteile werden heute üblicherweise AlSi-Legierungen eingesetzt, wobei die Warmfestigkeit durch Zulegieren von Cu erreicht wird. Kupfer erhöht allerdings auch die Warmrissneigung und wirkt sich negativ auf die Giessbarkeit aus. Anwendungen, bei denen insbesondere Warmfestigkeit gefordert wird, findet man Hauptsächlich im Bereich der Zylinderköpfe im Automobilbau, siehe z.B. F. J. Feikus, "Optimierung von Aluminium-Silicium-Gusslegierungen für Zylinderköpfe", Giesserei-Praxis, 1999, Heft 2, S. 50-57.

Aus der WO-A-0043560 ist eine Aluminiumlegierung mit 2,5 - 7,0 Gew.-% Mg, 1,0 - 3,0 Gew.-% Si, 0,3 - 0,49 Gew.-% Mn, 0,1 - 0,3 Gew.-% Cr, max. 0,15 Gew.-% Ti, max. 0,15 Gew.-% Ti, max. 0,15 Gew.-% Fe, max. 0,00005 Gew.-% Ca, max. 0,00005 Gew.-% Na, max. 0,0002 Gew.-% P, sonstige Verunreinigungen einzeln max. 0,02 Gew.-% und Aluminium als Rest zur Herstellung von Sicherheitsbauteilen im Druckguss-, Squeezecasting-, Thixoforming- oder Thixoforging-Verfahren bekannt.

Der Erfindung liegt die Aufgabe zugrunde, eine zur Herstellung thermisch beanspruchter Bauteile geeignete Aluminiumlegierung mit guter Warmfestigkeit bereitzustellen. Die Legierung soll sich vor allem für den Schwerkraft-Kokillenguss, den Niederdruck-Kokillenguss und den Sandguss eignen.

Die aus der Legierung gegossenen Bauteile sollen eine hohe Festigkeit in Verbindung mit hoher Duktilität aufweisen. Die im Bauteil angestrebten mechanischen Eigenschaften sind wie folgt definiert:

| | |
|---|---|
| Dehngrenze | Rp0.2 > 170 MPa |
| Zugfestigkeit | Rm > 230 MPa |
| Bruchdehnung | A5 > 6% |

Bedingt durch die Anwendungen soll die Korrosionsneigung der Legierung möglichst tief gehalten werden, und die Legierung muss auch eine entsprechend gute Dauerfestigkeit aufweisen. Die Giessbarkeit der Legierung sollte besser sein, als die der derzeit angewendeten AlSiCu-Gusslegierungen, und die Legierung sollte keine Tendenz zu Warmrissen zeigen.

Unter den Begriff Gussbauteil fallen neben den reinen, nur durch Giessen hergestellten Bauteilen auch solche, die als Vorform gegossen und nachfolgend durch Kneten kalt oder warm auf Endmass geformt werden.

Beispiele für reine Gussbauteile sind solche, die ausschliesslich durch Sandgiessen, Schwerkraft-Kokillengiessen, Niederdruck-Kokillengiessen, Druckgiessen, Thixogiessen oder Squeezecasting hergestellt werden.

Umformoperationen, die an einer gegossenen Vorform durch Kneten durchgeführt werden, sind beispielsweise Schmieden und Thixoschmieden.

Zur erfindungsgemässen Lösung der Aufgabe führt eine Aluminiumlegierung mit
2 bis 4 Gew.-% Magnesium
0,9 bis 1,5 Gew.-% Silizium
0,1 bis 0,4 Gew.-% Mangan
0,1 bis 0,4 Gew.-% Chrom
max. 0,2 Gew.-% Eisen
max. 0,1 Gew.-% Kupfer
max. 0,2 Gew.-% Zink
max. 0,2 Gew.-% Titan
max. 0.3 Gew.-% Zirkonium
max. 0,008 Gew.-% Beryllium
max. 0,5 Gew.-% Vanadium
sowie Aluminium als Rest mit herstellungsbedingten Verunreinigungen einzeln max. 0,02 Gew.-%, insgesamt max. 0,2 Gew.-%.

Für die einzelnen Legierungselemente werden die folgenden Gehaltsbereiche bevorzugt:

| | |
|---|---|
| Mg | 2,5 bis 3,5 Gew.-%, insbesondere 2,7 bis 3,3 Gew.-% |
| Si | 0,9 bis 1,3 Gew.-% |
| Mn | 0,15 bis 0,3 Gew.-% |
| Cr | 0,15 bis 0,3 Gew.-% |
| Ti | 0,05 bis 0,15 Gew.-% |
| Fe | max. 0,15 Gew.-% |
| Cu | max. 0,05 Gew.-% |
| Be | 0,002 bis 0,005 Gew.-% |
| V | 0,01 bis 0,1 Gew.-% |
| Zr | 0,1 bis 0,2 Gew.-% |

Die Wirkung der Legierungselemente kann etwa wie folgt charakterisiert werden:

Silizium in Verbindung mit Magnesium führt zu einer entsprechenden Aushärtung, wobei vor allem die Warmaushärtung interessiert. Bevorzugt wird eine Wärmebehandlung zum Zustand T6, z.B. eine Lösungsglühung bei 550 °C während 12 h mit anschliessender Warmauslagerung bei 160 -170 °C während 8 - 10 h.

Die Kombination von Mangan und Chrom führt zu einer guten Warmfestigkeit bei einer Dauertemperatur bis zu 180 °C.

Titan und Zirkonium dienen der Kornfeinung. Eine gute Kornfeinung trägt wesentlich zur Verbesserung der Giesseigenschaften bei.

Beryllium in Verbindung mit Vanadium vermindert die Krätzebildung.

Ein bevorzugter Anwendungsbereich der erfindungsgemässen Gussbauteile sind thermisch beanspruchte Bauteile, insbesondere Druckbehälter, Kompressorengehäuse und Motorkomponenten wie Zylinderköpfe im Automobilbau. Die Bauteile werden bevorzugt im Sand- oder Kokillengiessverfahren hergestellt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1 - 3: Zugfestigkeit, Dehngrenze und Bruchdehnung in Abhängigkeit von der Temperatur nach 500 h Dauertemperaturbeanspruchung für eine erfindungsgemässe Legierung und eine Vergleichslegierung nach dem Stand der Technik.

Eine erfindungsgemässe Legierung mit der Bezeichnung AlMg3Si1MnCr und eine Vergleichslegierung mit der Bezeichnung AlSi7MgCu1 aus F. J. Feikus, "Optimierung von Aluminium-Silicium-Gusslegierungen für Zylinderköpfe", Giesserei-Praxis, 1999, Heft 2, S. 50-57 mit den in Tabelle 1 angegebenen Zusammensetzungen wurden hinsichtlich ihres Langzeitverhaltens unter Dauertemperaturbelastung miteinander verglichen.

**Tabelle 1:Chemische Zusammensetzung der Legierungen (in Gew.-%)**

| **Legierung** | **Si** | **Fe** | **Cu** | **Mn** | **Mg** | **Cr** | **Zn** | **Ti** | **Be** | **V** | **Zr** |
|---|---|---|---|---|---|---|---|---|---|---|---|
| AlSi7MgCu1 | 6.97 | 0.11 | 0.94 | 0.005 | 0.38 | | 0.008 | 0.03 | | | |
| AlMg3Si1MnCr | 1.10 | 0.07 | 0.001 | 0.20 | 3.2 | 0.21 | 0.002 | 0.12 | 0.003 | 0.03 | 0.0005 |

Die erfindungsgemässe Legierung wurde in einer Probestabkokille nach Diez zu Rundstäben von 16 mm Durchmesser vergossen. An den Probestäben wurden die mechanischen Eigenschaften Dehngrenze (Rp0.2), Zugfestigkeit (Rm) und Bruchdehnung (A5) im Zustand T6 (165 °C / 6h) nach einer Dauertemperaturbelastung von 500 h bei verschiedenen Temperaturen bestimmt. Die entsprechenden Werte für die Vergleichslegierung wurden dem obigen Artikel von F. J. Feikus entnommen. Die Ergebnisse sind in Fig. 1 in Diagrammform dargestellt.

Die erfindungsgemässe Legierung AlMg3Si1MnCr erreicht zwar hinsichtlich der Dehngrenze und der Zugfestigkeit nicht die Spitzenwerte der Vergleichslegierung AlSi7MgCu1, ist aber in ihrem Temperaturverhalten "weniger wechselhaft". Diese Wechselhaftigkeit drückt sich im Betrieb insofern störend aus, als geringe Änderungen der Temperatur große Veränderungen der mechanischen Eigenschaften verursachen können. Die Streckgrenze der erfindungsgemässen Legierung bleibt bis etwa 180 °C auf einem nahezu gleichen Niveau, fällt bis 200 °C allmählich ab und beginnt erst ab ca. 200 °C kontinuierlich abzufallen. Der kontinuierliche Abfall geschieht im Vergleich zur Legierung AlSi7MgCu1 mit geringerer Neigung.

Hinsichtlich der Bruchdehnung zeichnet sich die erfindungsgemässe Legierung durch einen nahezu konstanten Wert bis 180 °C aus. Hohe Dehnungswerte liefern ein günstiges Bruch-/ Versagensverhalten. Dem Bruch des Bauteils geht eine sichtbare Verformung voraus. Oberhalb 180 °C steigt die Dehnung kontinuierlich an. Bei der Vergleichslegierung AlSi7MgCu1 erkennt man hier den deutlichen Aushärtungseffekt. Niedrige Dehnungswerte bewirken ein ungünstiges Versagensverhalten, d.h. das Bauteil verformt sich nur geringfügig oder gar nicht. Bei Belastungsspitzen bricht das Bauteil ohne Vorwarnung.

## Patentansprüche

1. Gussbauteil aus einer Aluminiumlegierung mit guter Warmfestigkeit, **dadurch gekennzeichnet, dass** die Legierung
2 bis 4 Gew.-% Magnesium
0,9 bis 1,5 Gew.-% Silizium
0,1 bis 0,4 Gew.-% Mangan
0,1 bis 0,4 Gew.-% Chrom
max. 0,2 Gew.-% Eisen
max. 0,1 Gew.-% Kupfer
max. 0,2 Gew.-% Zink
max. 0,2 Gew.-% Titan
max. 0.3 Gew.-% Zirkonium
max. 0,008 Gew.-% Beryllium
max. 0,5 Gew.-% Vanadium
sowie Aluminium als Rest mit herstellungsbedingten Verunreinigungen einzeln max. 0,02 Gew.-%, insgesamt max. 0,2 Gew.-% enthält.

2. Gussbauteil nach Anspruch 1, **dadurch gekennzeichnet, dass** die Legierung 2,5 bis 3,5 Gew.-% Mg, insbesondere 2,7 bis 3,3 Gew.-% Mg enthält.

3. Gussbauteil nach Anspruch 1 oder 2, **dadurch gekennzeichnet, dass** die Legierung 0,9 bis 1,3 Gew.% Si enthält.

4. Gussbauteil nach einem der Ansprüche 1 bis 3, **dadurch gekennzeichnet, dass** die Legierung 0,15 bis 0,3 Gew.-% Mn enthält.

5. Gussbauteil nach einem der Ansprüche 1 bis 4, **dadurch gekennzeichnet, dass** die Legierung 0,15 bis 0,3 Gew.-% Cr enthält.

6. Gussbauteil nach einem der Ansprüche 1 bis 5, **dadurch gekennzeichnet, dass** die Legierung 0,05 bis 0,15 Gew.-% Ti enthält.

7. Gussbauteil nach einem der Ansprüche 1 bis 6, **dadurch gekennzeichnet, dass** die Legierung max. 0,15 Gew.-% Fe enthält.

8. Gussbauteil nach einem der Ansprüche 1 bis 7, **dadurch gekennzeichnet, dass** die Legierung max. 0,05 Gew.-% Cu enthält.

9. Gussbauteil nach einem der Ansprüche 1 bis 8, **dadurch gekennzeichnet, dass** die Legierung 0,002 bis 0,005 Gew.% Be enthält.

10. Gussbauteil nach einem der Ansprüche 1 bis 9, **dadurch gekennzeichnet, dass** die Legierung 0,01 bis 0,1 Gew.-% V enthält.

11. Gussbauteil nach einem der Ansprüche 1 bis 10, **dadurch gekennzeichnet, dass** die Legierung 0,1 bis 0,2 Gew.-% Zr enthält.

12. Gussbauteil nach einem der Ansprüche 1 bis 11, hergestellt im Sand- oder Kokillengiessverfahren.

13. Verwendung eines Gussbauteils nach einem der Ansprüche 1 bis 12 für Druckbehälter, Kompressorengehäuse und Motorkomponenten wie Zylinderköpfe im Automobilbau.

## Claims

1. Casting of an aluminium alloy with good heat resistance, **characterised in that** the alloy contains
2 to 4 w.% magnesium
0.9 to 1.5 w.% silicon
0.1 to 0.4 w.% manganese
0.1 to 0.4 w.% chromium
max. 0.2 w.% iron
max. 0.1 w.% copper
max. 0.2 w.% zinc
max. 0.2 w.% titanium
max. 0.3 w.% zirconium
max. 0.008 w.% beryllium
max. 0.5 w.% vanadium
with aluminium as the remainder, with production-induced contaminants individually max. 0.02 w.%, total max. 0.2 w.%.

2. Casting according to claim 1, **characterised in that** the alloy contains 2.5 to 3.5 w.% Mg, in particular 2.7 to 3.3 w.% Mg.

3. Casting according to claim 1 or 2, **characterised in that** the alloy contains 0.9 to 1.3 w.% Si.

4. Casting according to any of claims 1 to 3, **characterised in that** the alloy contains 0.15 to 0.3 w.% Mn.

5. Casting according to any of claims 1 to 4, **characterised in that** the alloy contains 0.15 to 0.3 w.% Cr.

6. Casting according to any of claims 1 to 5, **characterised in that** the alloy contains 0.05 to 0.15 w.% Ti.

7. Casting according to any of claims 1 to 6, **characterised in that** the alloy contains max. 0.15 w.% Fe.

8. Casting according to any of claims 1 to 7, **characterised in that** the alloy contains max. 0.05 w.% Cu.

9. Casting according to any of claims 1 to 8, **characterised in that** the alloy contains 0.002 to 0.005 w.% Be.

10. Casting according to any of claims 1 to 9, **characterised in that** the alloy contains 0.01 to 0.1 w.% V.

11. Casting according to any of claims 1 to 10, **characterised in that** the alloy contains 0.1 to 0.2 w.% Zr.

12. Casting according to any of claims 1 to 11, produced in the sand casting or chilled casting process.

13. Use of a casting according to any of claims 1 to 12 for pressure vessels, compressor housings and engine components such as cylinder heads in automobile construction.

## Revendications

1. Pièce coulée en un alliage d'aluminium avec une bonne résistance à la chaleur, **caractérisée en ce que** l'alliage comprend
2 à 4% en poids de magnésium
0,9 à 1,5% en poids de silicium
0,1 à 0,4% en poids de manganèse
0,1 à 0,4% en poids de chrome
un maximum de 0,2% en poids de fer
un maximum de 0, 1 % en poids de cuivre
un maximum de 0,2% en poids de zinc
un maximum de 0,2% en poids de titane
un maximum de 0,3% en poids de zirconium
un maximum de 0,008% en poids de béryllium
un maximum de 0,5% en poids de vanadium
ainsi que de l'aluminium en guise de résidu avec des impuretés dues à la fabrication de l'ordre d'un maximum de 0,02% en poids individuellement, et d'un maximum global de 0,2% en poids.

2. Pièce coulée selon la revendication 1, **caractérisée en ce que** l'alliage comprend de 2,5 à 3,5% en poids de Mg, et en particulier de 2,7 à 3,3% en poids de Mg.

3. Pièce coulée selon les revendications 1 ou 2, **caractérisée en ce que** l'alliage comprend de 0,9 à 1,3% en poids de Si.

4. Pièce coulée selon l'une quelconque des revendications 1 à 3, **caractérisée en ce que** l'alliage comprend de 0,15 à 0,3% en poids de Mn.

5. Pièce coulée selon l'une quelconque des revendications 1 à 4, **caractérisée en ce que** l'alliage comprend de 0,15 à 0,3% en poids de Cr.

6. Pièce coulée selon l'une quelconque des revendications 1 à 5, **caractérisée en ce que** l'alliage comprend de 0,05 à 0,15% en poids de Ti.

7. Pièce coulée selon l'une quelconque des revendications 1 à 6, **caractérisée en ce que** l'alliage comprend un maximum de 0,15% en poids de Fe.

8. Pièce coulée selon l'une quelconque des revendications 1 à 7, **caractérisée en ce que** l'alliage comprend un maximum de 0,05% en poids de Cu.

9. Pièce coulée selon l'une quelconque des revendications 1 à 8, **caractérisée en ce que** l'alliage comprend de 0,002 à 0,005% en poids de Be.

10. Pièce coulée selon l'une quelconque des revendications 1 à 9, **caractérisée en ce que** l'alliage comprend 0,01 à 0,1% en poids de V.

11. Pièce coulée selon l'une quelconque des revendications 1 à 10, **caractérisée en ce que** l'alliage comprend 0,1 à 0,2% en poids de Zr.

12. Pièce coulée selon l'une quelconque des revendications 1 à 11, fabriquée selon le procédé du coulage en sable ou de la coulée en coquille.

13. Utilisation d'une pièce coulée selon l'une quelconque des revendications 1 à 12 pour des réservoirs sous pression, des boîtiers de compresseurs et des éléments de moteurs tels des culasses de cylindres pour la construction automobile.
